# EUROPÄISCHE PATENTSCHRIFT

(11) **EP 0 580 691 B1**
(45) Veröffentlichungstag und Bekanntmachung des Hinweises auf die Patenterteilung: **12.04.1995**
(21) Anmeldenummer: 92908814.4
(22) Anmeldetag: 20.04.1992
(51) Int. Cl.: B22C 9/12, B22C 15/23

(54) **VERFAHREN UND VORRICHTUNGEN ZUR HERSTELLUNG VON KUNSTHARZGEBUNDENEN SANDFORMKÖRPERN FÜR DEN METALLGUSS**
PROCESS AND DEVICES FOR PRODUCING SAND MOULDS BOUND WITH SYNTHETIC RESIN FOR METAL CASTING
PROCEDE ET DISPOSITIFS DE PROTECTION DE MOULES EN SABLE LIES PAR RESINE SYNTHETIQUE ET UTILISES POUR LE COULAGE DE METAL

(30) Priorität: 18.04.1991 DE 4112701
(43) Veröffentlichungstag der Anmeldung: 02.02.1994
(73) Patentinhaber: Dossmann GmbH, Eisengiesserei und Maschinenfabrik, D-74731 Walldürn (DE)
(72) Erfinder: KULLIK, Wolfgang, D-63920 Grossheubach (DE); BELLER, Jacob, D-64720 Michelstadt-Stockheim (DE); HERTLEIN, Günter, D-74731 Walldürn-Rippberg (DE)
(74) Vertreter: Bartsch, Elisabeth, Dr.
(86) Internationale Anmeldenummer: DE9200317
(87) Internationale Veröffentlichungsnummer: WO9218267

(56) Entgegenhaltungen:
- DE-A- 2 526 875
- FR-A- 2 083 558
- FR-A- 2 437 894
- PATENT ABSTRACTS OF JAPAN, Vol. 10; No. 70 (M-462)(2127) 19 March 1986, & JP, A, 60 213 338 (KAO SEKKEN K.K.) 25 October 1985, see abstract
- ASM INTERNATIONAL HANDBOOK COMMITTEE 'Metals Handbook, Ninth Edition. Volume 15, Casting. 'September 1988, ASM INTERNATIONAL, METALS PARK, OHIO, USA see pages 214-221: Resin Binder Processes' see pages 220-221: 'The phenolic ester cold-box (PECB) process'

## Beschreibung

### Technisches Gebiet

Die Erfindung bezieht sich auf das technische Gebiet des Metallgusses und betrifft ein Verfahren und Vorrichtungen zur Herstellung von Sandkernen bzw. Sandformen als Formstücke, die mit dem flüssigen Metall ausgegossen oder umgossen werden und beim Metallgießvorgang thermisch zerstört werden. Derartige Sandformkörper werden aus einem mit einem flüssigen Kunstharzbinder gemischten Formsand hergestellt, dessen Kunstharzbinderanteil mittels eines Härtegases zu einer Aushärtungsreaktion innerhalb eines Kernkastens bzw. Formkastens gebracht wird.

Im näheren betrifft die Erfindung ein Verfahren und Vorrichtungen zur Herstellung von mit einem ausgehärteten Kunstharz gebundenen Sandformkörpern, insbesondere Sandkernen, in einer Kernformungsmaschine in zwei Herstellungsschritten, nämlich Ausformung des Sandformkörpers zu einem Sandballen durch Füllen eines Kernkastens oder eines Formkastens mit einem aus einem Gemisch eines Kernsandes mit einem flüssigen Kunstharzbinder bestehenden Formsand, dessen Kunstharzbinderanteil mittels einer gasförmig durch den Sandballen geleiteten Härterkomponente (Härtergas) zur Aushärtung gebracht werden kann, als erstem Herstellungsschritt, und nachfolgender Aushärtungsreaktion des Sandballens durch dessen Begasung mit dem Härtergas im gasdicht geschlossenen System, das den Kern- oder Formkasten und eine an dessen Kopfseite und an dessen Bodenseite angeschlossene Gas-Ringleitung mit einer Gasförderpumpe umfaßt, in der Weise, daß man die Härterkomponente entweder mittels eines Trägergases oder in flüssigem Zustand in die Gas-Ringleitung einschleust und mittels der Gasförderpumpe als Härtergas mehrmals im Kreislauf durch den Kern- oder Formkasten hindurchleitet, als zweitem Herstellungsschritt.

### Stand der Technik

Die Herstellung der Sandformkörper erfolgt in großen Serien in Kernformungsmaschinen nach folgendem Verfahren in zwei Schritten. Im ersten Herstellungsschritt wird ein leerer Kern- oder Formkasten, dessen Hohl- oder Innenraum der Kontur des herzustellenden Sandkerns bzw. der Sandform entspricht, in die Kernformungsmaschine eingebracht, mit einer Einrichtung zum Einfüllen des Formsandes abgedeckt und mit dem Formsand ausgefüllt. Dazu ist unter anderem die Technik des Kernschießens bekannt, bei der der Formsand mittels eines Druckluftstromes von bis zu 7 bar in den Kernkasten geschossen wird. Dementsprechend werden die Kernformungsmaschine als Kernschießmaschine und die Einrichtung zur Abdeckung des Kernkastens als Schießplatte bezeichnet.

Im zweiten Herstellungschritt wird (um beim Beispiel des Kernschießens zu bleiben) nach Austausch der Schießplatte gegen eine Gaseinleitungseinrichtung (Begasungsplatte) das Härtergas auf und durch den in dem Kernkasten zum Sandballen ausgeformten Formsand geleitet, bis das in dem Sandballen enthaltene Bindemittel (Kunstharzbinder) je nach Kerngröße und je nach Art des Bindemittels und des Härtergases innerhalb von Sekunden oder Minuten ausgehärtet ist, wonach der Kernkasten aus der Kernschießmaschine herausgenommen und der gebrauchsfertige Kern aus dem zumeist zweiteiligen Kernkasten befreit wird. Den Vorgang des Hindurchleitens des Härtergases durch den Formsand bezeichnet man als Begasen.

Zur Aushärtung des Formsandes oder Sandballens zum Sandkern ist eine Mehrzahl von Varianten zweier Prinzipien geläufig. Nach dem einen Prinzip setzt sich der Kunstharzbinder aus zwei Harzkomponenten zusammen, die zunächst nicht miteinander reagieren können und durch praktisch nur katalytische Mengen einer im Härtergas enthaltenen dritten Komponente (Katalysator) zur Aushärtungsreaktion gebracht werden.
Nach dem zweiten Prinzip enthält der Formsand die eine Komponente eines Zweikomponentenkunstharzes, wobei die zweite Komponente das Härtergas ist und mit der im Formsand enthaltenen Kunstharzkomponente zum Kunstharz reagiert und aushärtet.
Bei beiden Prinzipien kommen bevorzugt bei Normaltemperatur schnell ablaufende Harzhärtungsreaktionen zur Anwendung, wobei man zur Begasung des Formsandkörpers den Härtergasstrom entweder als Druckgas und/oder mittels eines saugenden Unterdrucks durch den Kernkasten bzw. Formkasten fördert.

Als bekannte, bei Normaltemperatur ablaufende Kern-Härtungsverfahren seien genannt das CO₂-Verfahren (Wasserglas als Bindemittel; CO₂ als Härter), das SO₂-Verfahren (Furanharze oder phenolmodifizierte Furanharze als Bindemittel; SO₂ als Härter), das Cold-Box-Verfahren (Phenoletherharze oder Polyisocyanate als Bindemittel; Dimethyl- oder Trimethylamin als Härter). Ein dem Cold-Box-Verfahren nahestehendes Verfahren ist das sogenannte Beta-Set-Verfahren, bei dem als in den Formsand eingemischtes Bindemittel ein Phenol-Formaldehyd-Harz (Resol) und als Härterkomponente ein C₁₋₃-Alkylformiat, insbesondere Methylformiat, dienen. Methylformiat beispielsweise kann aus einem Vorratsbehälter durch überstreichende Luft abgeführt und als Härtergas-Trägergasgemisch durch den Kernkasten geleitet werden. Die Reaktionen des Beta-Set-Verfahrens und dieses Verfahren finden sich beispielsweise in der EP 0 086 615 B1 beschrieben, die auch einen Überblick über einige Harzhärtungsverfahren wiedergibt.

Nach sämtlichen konventionellen Begasungsverfahren wird - bis auf eine Ausnahme, die weiter unten erläutert wird - das Härtergas mit Bezug auf die im Sandballen enthaltene Menge an härtbarem Kunstharzbinder in einem hohen Überschuß und so eingesetzt, daß während des gesamten Aushärtungsprozesses mit Ausnahme einer abschließenden Ruhephase ein Strom von frischem Härtergas durch den Sandballen geleitet wird.

Der ersichtliche Nachteil einer solchen Verwendung von Härtergas im Überschuß liegt darin, daß - anders als bei dem harmlosen Gas CO₂ - bei nicht unbedenklichen Härtergasen, also unter anderem bei SO₂, Alkylaminen, Alkyformiaten und anderen gasförmigen Chemikalien, die Harzhärtungsreaktionen bewirken, besondere Maßnahmen zur Reinhaltung der Luft und zur Unschädlichmachung dieser im Überschuß eingesetzten Härtersubstanzen erforderlich sind. Die überschüssig eingesetzten Härtersubstanzen müssen technisch aufwendig und kostenaufwendig aufgefangen und isoliert werden. Häufig findet zusätzlich eine Einkapselung der Kernformungsmaschine zur Verhinderung des Eintretens von höheren Mengen an gesundheitsschädlichem Härtergas in die Atmosphäre statt.

Die Umweltbelastungen bzw. die Anstrengungen zur Beseitigung der überschüssigen Härtergasmengen sind naturgemäß besonders dann groß, wenn das Härtergas nicht in nur katalytischer Mengen benötigt wird, sondern als zweite Reaktionskomponente zur Aushärtungsreaktion des im Formsand enthaltenen Kunstharzbinders in hohen Substanzmengen erforderlich ist.

Wenngleich seit Jahrzenten die Kernherstellung unter Verwendung von gesundheitsgefährdenden Härtergasen im reaktiven Überschuß ausgeführt wird und erhebliche Anstrengungen unternommen worden sind, die überschüssigen Mengen an Härtergas zu sammeln, unschädlich zu machen und jedenfalls nicht in die Atmosphäre zu entlassen, blieb dieses Problem bis heute unbefriedigend gelöst. Soweit bisher versucht worden ist, für die Kernaushärtung eine Minimierung der erforderlichen Mengen an Härtergas zu erreichen, haben sich die Anstrengungen im wesentlichen auf eine Verbesserung der Durchströmung des Sandballens mit dem Zwecke der Erzielung höherer Reaktionsgeschwindigkeiten zwischen dem Harzbinder und dem Härtergas erstreckt, kombiniert mit einer Härtergasverwendung möglichst im geschlossenen System und mit der regelmäßig verbliebenen Notwendigkeit, die bei der Kernherstellung freiwerdenden Gase zu sammeln und deren Härtergasanteil zu isolieren.

Zum Stand der Technik werden folgende weiteren Druckschriften angegeben und nachfolgend gewürdigt. DE 25 26 875 B1, DE 26 20 303 B2; DE 25 50 588 B1; EP 0 128 974 B1;
FR 2 437 894 (Patentschrift), von welcher die Oberbegriffe der Ansprüche 1 und 6 ausgehen.

Soweit diesen Dokumenten entnommen werden kann, beziehen sich die darin offenbarten Kern-Härtungsverfahren auf Kunstharzbindersysteme, die mittels katalytisch wirkender Härtergase zur Aushärtung gebracht werden, und es kommen im wesentlichen keine Kunstharzbinder-Systeme zur Verwendung, bei denen eine im Formsand enthaltene erste Kunstharzkomponente mit einer im Härtergas enthaltenen zweiten Kunstharzkomponenten zu einem Zweikomponenten-Kunstharz reagiert, wie dies beispielsweise bei dem oben genannten Beta-Set-Verfahren der Fall ist.

Nach der DE 25 26 875 B1 und der zugehörigen DE 26 20 303 B2 und ferner nach der DE 25 50 588 B1 sind Verfahren und Vorrichtungen bekannt, die das Ziel verfolgen, das stark überschüssig eingesetzte Katalysatorgas-Trägergasgemisch nach der einmaligen Durchströmung des Sandballens nicht in die Atmosphäre gelangen zu lassen und bei einem nachfolgenden neuen Kernhärtungsvorgang wiederzuverwenden.

Dazu wird nach der DE 25 26 875 B1/DE 26 20 303 B2 das den Kernkasten verlassende Härtergas teils mittels Spülluft in einem geschlossenen Gaskreislaufsystem in einen Katalysatorgas-Druckbehälter gepumpt und darin mit einer frischen Menge an Katalysatorgas angereichert, wonach das so regenerierte Härtergas-Trägergasgemisch für einen nächsten Kernhärtungsvorgang eingesetzt wird.

Demgegenüber wird nach der DE 25 50 588 B1 das den Kernkasten verlassende Katalysatorgas-Trägergasgemisch einer fraktionierten Destillation unterworfen und die gewonnene Katalysatorfraktion dem allgemeinen Katalysatorvorrat zugeführt. Das Verfahren verlangt drei miteinander verkettete, getrennte, in sich geschlossene Verfahrenskreisläufe, nämlich einen durch den Kernkasten hindurchführenden Arbeitskreislauf und je einen Arbeitskreislauf zur Reinigung des Katalysator und zur Reinigung des wiederzuverwendenden Trägergases; dementsprechend ist die erforderliche Vorrichtung vielfältig und kompliziert zusammengesetzt und geschaltet.

Nach der EP 0 128 974 B1, die eine Formmaschine zum Herstellen von Gießformen oder -kernen aus Formsand nach dem Vakuum-Schießprinzip betrifft, verzichtet man auf eine Wiederverwendung des überschüssig durch einen geschlossenen Kernkasten geleiteten Katalysatorgases, indem man das den Kernkasten verlassende Härtergas teils mit einem Spülluftstrom, mit dem der Kernkasten nach dem Aushärtungsvorgang gespült wird, in Sammelrohren abführt und in einen großräumigen Absorber verbringt. Der Gasabtransport in den Absorber erfolgt mittels einer ohnehin vorhandenen Unterdruckeinrichtung (0,95 bar), die das Härtergas gelinde durch den Kernkasten saugt. Die Vorrichtung gemäß der EP 0 128 974 B1 verfolgt den Zweck, einerseits beim Kernschießen die Sandverdichtung den unterschiedlichen Beschaffenheiten des Formsandes und den sich ändernden Betriebsbedingungen besser anpassen zu können und andererseits die Aushärtungszeit durch eine gleichmäßigere Gasdurchströmung des Sandballens mit dem Härtergasstrom zu beschleunigen. Dazu weist der Kernkasten in dessen Seitenwand und Boden befindliche Schlitzdüsen auf, die in zwei seitliche und in eine bodenseitige Gasauffangkammer einmünden, aus denen der unverbrauchte Härtergasstrom in den Absorber abgesaugt wird. Der Kernkasten ist über Ventile so zu bedienen, daß der durch den Kernkasten in die genannten Gasauffangkammern geführte Schießluftstrom ins Freie abgeleitet wird, und daß die bei der Begasung und der nachfolgenden Spülung mit Luft aus dem Kernkasten austretenden Gase im geschlossenen System in den Absorber gelangen.

Schließlich ist nach der FR 2 437 894 ein Verfahren zur Kernaushärtung mittels eines Katalysators (z.B. ein Amin) offenbart, bei dem im Gegensatz zu sämtlichen zuvor erläuterten Verfahren der Härtergasstrom nicht nur einmal, sondern durch eine geschlossene, einfache Gas-Ringleitung, die am Kopf und am Boden des Kernkastens angeschlossen ist und lediglich eine Gasumwälzpumpe aufweist, mehrmals im Kreislauf durch den Kernkasten gepumpt wird. Ziel dieses Verfahrens ist es, bei einem Kernkasten, der beim Begasen ungleichmäßig durchströmt wird, für eine vollständige Begasung des Sandballens zu sorgen; zugleich wird angestrebt, mit möglichst nur quantitativen Mengen an Katalysatorsubstanz auszukommen. Das Verfahren wird in der Weise ausgeführt, daß man den (auf beliebige Weise, allerdings weniger durch Kernschießen) mit Formsand gefüllten Kernkasten mit der Gas-Ringleitung verbindet, dann die Luftfüllung des geschlossenen Systems mit der Gasumwälzpumpe in Bewegung setzt und danach vorzugsweise an der Unterdruckseite der Umwälzpumpe die katalytische Menge an Härtersubstanz gasförmig oder flüssig in das geschlossene Leitungssystem injiziert.

Soweit bekannt, hat das Verfahren gemäß der FR 2 437 894, bei dem die Begasung des Sandballens durch ein Durchleiten eines im Kreislauf geführten Katalysatorgas-Luftgemisches erfolgt, in die Praxis der Kernmacherei keinen Eingang gefunden.
Während die in der FR 2 437 894 offenbarte Ausführungsform eines schlecht gasdurchströmbaren Kern- oder Formkastens bereits für die Anwendung der in der Serienfertigung bevorzugten Kernschießtechnik kaum geeignet ist, sind das Verfahren und die Vorrichtung gemäß der FR 2 437 894 nicht geeignet, wenn für die Kernaushärtung ein Kunstharzsystem vorgesehen ist, bei dem die eine Kunstharzkomponente im Formsand vorgegeben ist und für die Begasung des Sandballens die zweite Kunstharzkomponente in quantitativ hohen Reaktantenmengen an Härtergas zugeführt werden muß. Denn die lediglich zur Aufnahme von kleinen Mengen einer Katalysatorsubstanz konzipierte Vorrichtung ist nicht in der Lage, hohe Gasmengen zusätzlich aufzunehmen. Dies sei nachfolgend erläutert. Nach dem in der FR 2 437 894 angegebenen Ausführungsbeispiel werden zur Aushärtung eines Sandballens von 400 g 17 ml einer Katalysatorgas-Trägergasmischung in ein geschlossenes Gassystem von etwa 10 l Luftfüllung von Atmosphärendruck injiziert, was den Gasdruck des Systems praktisch nicht verändert. Demgegenüber verlangt die Kernaushärtung auf Basis eines Zweikomponentenkunstharzes, wobei die erste Reaktionskomponente im Sandballen eingemischt ist und die zweite Reaktionskomponente, das Härtergas, üblicherweise in einem Trägergas zugeführt wird, die Einschleusung solch großer Gasmengen, welche in der Größenordnung des Rauminhalts des geschlossenen Systems liegen können, daß eine Vorrichtung gemäß der FR 2 437 894 überhaupt nicht in der Lage wäre, die benötigten Härtergasmengen in sich aufzunehmen.
Im übrigen dürfte eine grundsätzliche Schwäche des Verfahrens gemäß der FR 2 437 894 darin liegen, daß keine unmittelbare erste Durchströmung des Sandballens mit einem an Härtergas möglichst hoch konzentrierten Gasgemisch erfolgt, sondern daß die Härterkomponente zunächst im Luftvolumen des geschlossenen Gassystems verdünnt wird, ehe es in einen ersten Kontakt mit dem im Sandballen enthaltenen Kunstharzbinder tritt.

Es ist festzustellen, daß die Fachwelt in Kenntnis der FR 2 437 894 einerseits dennoch nicht von der Praxis abgewichen ist, die Aushärtung der Sandformkörper nach wie vor durch einmaliges Durchströmen des Sandballens mit dem Härtergas auszuführen, und andererseits ersichtlich nicht erwogen hat oder zur Entwicklung geeigneter Lösungen aufgerufen hat, unter Nutzung des in der FR 2 437 894 offenbarten Prinzips zu einem höheren Ausnutzungsgrad des eingesetzten Härtergases zu gelangen, um dadurch den erheblichen Problemen entgegenzuwirken, wie sie insbesondere bei solchen Harzbindersystemen bislang hinzunehmen sind, bei denen das Härtergas als tatsächliche Reaktionskomponente für die in dem Formsand eingeemischte Kunstharzkomponente in hohen Mengen und im hohen reaktiven Überschuß einzusetzen ist.

Gegenüber dem geschilderten Stand der Technik liegt der Erfindung die Aufgabe zugrunde, ein Verfahren und eine Vorrichtung zur Herstellung von kunstharzgebundenen Sandformkörpern zur Verfügung zu stellen, mittels derer man die Aushärtung des Sandballens mit einem Härtergases oder mit einem Härtergas-Trägergasgemisch, die dem Kern- oder Formkasten in vergleichsweisen hohen Gasvolumina zuzuführen sind, im geschlossenen Gassystem so ausführen kann, daß die nach der Aushärtung des Sandformkörpers aus dem Gassystem freiwerdenden Gase unmittelbar in die Atmosphäre entlassen werden können, ohne daß Maßnahmen zur Vernichtung an unverbrauchtem, gesundheitsschädlichem Härtergas oder zu dessen Isolierung zwecks Wiederverwendung erforderlich werden. Die gestellte Aufgabe läuft insbesondere darauf hinaus, bei Zweikomponentenharzsystemen, bei denen die eine Harzkomponente im Sandballen vorgelegt wird und die zweite Reaktionskomponente aus der Härtersubstanz (Härtergas) besteht, das Härtergas in einer Menge einzusetzen, die den theoretischen Verbrauch an Härtersubstanz zur Reaktion mit der im Sandballen enthaltenen Menge des Kunstharzbinders nicht oder nur so mäßig übersteigt, daß das beim Belüften des geschlossenen Systems nach dem Sandhärtungsvorgang freiwerdende Gasgemisch einen Anteil an Härtersubstanz in Konzentrationen enthält, welche die zugelassenen Luftemissionsgrenzwerte für die Härtersubstanz nicht überschreiten. Desweiteren verfolgt die Erfindung das Ziel, die gestellte Aufgabe bei der Kernherstellung nach dem Kernschießprinzip zu realisieren.

Ausgehend von der in der FR 2 437 894 offenbarten Technik der Aushärtung von Sandformkörpern wird die Aufgabe bezüglich der Aushärtung verfahrensmäßig gemäß der Merkmale des Patentanspruchs 1 und vorrichtungsmäßig gemäß der Merkmale des Patentanspruchs 6 gelöst. Die abhängigen Patentansprüche 2 bis 4 und 7 bis 9 bezeichnen Ausgestaltungen des Verfahrens bzw. einer Vorrichtung zur Begasung des Sandballens, während der abhängige Patentanspruch 5 einen Verfahrensweg und die abhängigen Patentansprüche 10 und 11 zwei Vorrichtungen zur Herstellung der harzgehärteten Sandformkörper einschließlich des Ausformungsvorganges des Formsandes zum Sandballen angeben.

Demgemäß beruht die Erfindung insbesondere auf der Überlegung, die technische Anregung gemäß der FR 2 437 894, nämlich das Härtergas im Kreislauf mehrmals durch den Sandballen zu leiten, auch für solche Verfahren nutzbar zu machen, bei denen vom geschlossenen Gaskreislaufsystem hohe Gasmengen aufzunehmen sind, die entweder unmittelbar als Härtergas-Trägergasgemisch in das Kreislaufsystem eingebracht werden oder im Kreislaufsystem durch Verdampfung einer flüssig eingebrachten Härtersubstanz entstehen, und zu diesem Zweck das Kreislaufsystem vor der Härtersubstanzeinschleusung um ein entsprechendes Gasvolumen zu entleeren. Dies erfolgt erfindungsgemäß durch Entlüftung eines in dem Gaskreislaufsystem befindlichen Unterdruckbehälters, der bei Beginn der Begasung geöffnet wird und spontan Gas aus dem zuvor mit Luft von Atmosphärendruck gefüllten, oder schon unter einem Unterdruck stehenden, Kern- oder Formkasten absaugt, was dazu führt, daß das eingeschleuste Härtergas den Sandballen in einem ersten Begasungsschritt in hoher Konzentration durchströmen kann, wonach dann das im System befindliche Härtergas-Luftgemisch im Kreislauf, als zweitem Begasungsschritt, mehrmals durch den Sandballen gepumt wird.

Die Erfindung wird sogleich an Beispielen und anhand von vier beispielhaften und schematischen Figuren allgemein und naher erläutert.

Es zeigt
- Fig. 1: den prinzipiellen Aufbau einer Vorrichtung gemäß der Erfindung zur Begasung eines in einem Kerkasten ausgeformten Sandballens mit einem (aus einer nicht gezeigten Härterquelle herangeführten) Härtergas-Trägergasgemisch;
- Fig. 2: eine Abwandlung der Vorrichtung gemäß Fig. 1 zur Begasung des Sandballens mit einer als Flüssigkeit in die Vorrichtung hineinzubringenden Härterkomponente;
- Fig. 3: einen den Fig. 1 und 2 entsprechenden Kernkasten (mit abgeänderter Innenraumkontur) und einige der mit dem Kernkasten zusammenwirkenden Einrichtungen zur Füllung des Kernkastens mit einem Formsand durch Kernschießen und anschließendem Begasen des Sandballens in detaillierterer Darstellung;
- Fig. 4: einen nach oben offenen Formkasten gemäß der Erfindung mit dicht aufgesetzter Begasungsplatte zur erfindungsgemäßen Begasung eines in dem Formhasten ausgebildeten Sandballens.

### Wege zur Ausführung der Erfindung

Die Erläuterung der Erfindung hinsichtlich des Aspekts des erfindungsgemäßen Verfahrens zur Begasung eines Sandballens zwecks Aushärtung zum kunstharzgehärteten Sandformkörper in zwei Begasungsschritten erfolgt anhand der Fig. 1 und 2 unter Einbeziehung von Erläuterungen zum Gesamtvorgang der Herstellung von harzgehärteten Sandkernen, nämlich in einer Kernschießmaschine durch Kernschießen und nachfolgendem Begasen im Kernkasten.

Der in den Fig. 1 bis 3 gezeigte Kernkasten 1 dient zur Herstellung von Sandkernen durch Kernschießen mit nachfolgendem Begasen im geschlossenen System des in dem Hohlraum 2 des Kernkastens 1 ausgebildeten Sandballens (nicht gezeigt) mit einem Härtergas, das den im Sandballen enthaltenen Harzbinder während zweier Begasungsschritte aushärten läßt, wobei im ersten Begasungsschritt das in das Begasungssystem eingeleitete Härtergas ein erstes Mal durch den Sandballen geführt wird, und wonach in einem zweiten Begasungsschritt das von dem Harzbinder noch nicht verbrauchte Härtergas durch Umpumpen der Gasfüllung des Systems im Kreislauf mehrmals durch den Sandballen bis zu dessen vollendeter Aushärtung geleitet wird.

Dazu sind die Teile des im wesentlichen konventionellen Kernkastens 1 in einer (nicht gezeigten) Kernformungsmaschine eingespannt, wobei die Fig. 1 und 2 den Kernkasten 1 im Betriebszustand vor Beginn des Begasungsvorganges zeigen, gasdicht abgedeckt mit einer Begasungsplatte 3. Ähnlich wie in der oben schon erwähnten EP 1 128 974 B1 grenzen an den Kernkasten 1 an sich gegenüberliegenden Seiten je eine Gasauffangkammer 5 und am Boden eine Gasauffangkammer 6 an, wobei jede Gasauffangkammer 5 ein Gasauslaßventil 7 und die Gasauffangkammer 6 ein Gasventil 8 aufweist bzw. mit einem solchen Ventil verbunden ist. Wie aus Fig. 3 am besten ersichtlich, ist der Innenraum 2 des Kernkastens 1 über Schlitzdüsen 9 mit den Kammern 5 und über Schlitzdüsen 10 mit der Kammer 6 gasleitend verbunden. Insoweit entspricht die gezeigte Anordnung grundsätzlich bekannten Vorrichtungen. Allerdings lassen sich zur Ausführung der vorliegenden Erfindung entweder die Kernkästen 1 als konstruktive Einheit mit den Kammern 5 und 6 herstellen, oder die Räume der Kammern 5 und/oder 6 sind Teil der Kernformungsmaschine.

Die Ventile 7 sind reine Absperrventile und öffnen ins Freie, während das Ventil 8 (ein 3/2-Wegeventil) unter anderem die Funktion hat, einen dem Kernkasten 1 am Boden verlassenden Gasstrom entweder ins Freie oder in die Gas-Ringleitung 11 zu leiten.

Die Gas-Ringleitung 11 steht an ihrem anderen Ende mit der Begasungsplatte 3 in Verbindung und weist einen vor einer Gasförderpumpe 12 gelegenen Unterdruckbehälter 15 auf, der mittels der Pumpe 12 evakuiert werden kann. Die Entlüftung des Unterdruckbehälters 15 erfolgt entweder bei einer Stellung des 3/2-Wegeventils 8, das die Gasleitung 11 absperrt, oder mittels eines vor dem Behälter 15 angeordneten Gasabsperrventils 16, wobei der aus dem Unterdruckbehälter 15 herausgepumpte Luftstrom über ein hinter der Pumpe 12 in der Leitung 11 angeordnetes 3/2-Wegeventil 17 ins Freie geleitet wird. Der entlüftete Unterdruckbehälter 15 hat gegebenenfalls ein Fassungsvermögen, das zur Aufnahme eines Gasvolumens (beim Systemdruck) ausreicht, das etwa derjenigen Gasmenge entspricht, die das geschlossene Gassystem bei der Einleitung der Härtersubstanz aufnehmen muß (das Härtergas-Trägergasgemisch bzw. die bei flüssig zugegebener Härtersubstanz daraus entstandene Gasmenge).

Zur Einleitung eines ausgänglichen, von einer Härtergasquelle stammenden Härtergas-Trägergasstromes in die Ringleitung 11 (Fig. 1) dient eine Härtergaszuleitung 4 mit Rückschlagventil 14, wobei die Gas-Ringleitung 11 vor der Zusammenmündung der Leitungen 4 und 11 ebenfalls ein Rückschlagventil 13 aufweist.

Für den Fall der Einleitung einer flüssigen Härtersubstanz in die Ringleitung 11 (Fig. 2) dient eine vorzugsweise volumetrisch arbeitende Doisiereinrichtung 23, die flüssige Härtersubstanz aus einem Vorratsbehälter 24 saugt und in einen in der Gas-Ringleitung 11 gelegenen, heizbaren Verdampfer 25 einspritzt. Ein Rückschlagventil 13 in der Gas-Ringleitung 11 ist nicht erforderlich.

Im übrigen kann die Ringleitung 11 ein Staub- und Schmutzfilter 18 zum Schutze der nachgeordneten Einrichtungen, insbesondere der Gasförderpumpe 12, enthalten.

Die Herstellung eines Sandkerns mittels der in den Fig. 1 und 2 gezeigten Vorrichtungen beginnt mit dem Ausformen des Sandballens in dem Kernkasten 1. Dazu wird der kunstharzbinderhaltige Formsand in konventioneller Weise in den Kernkasten 1 geschossen, wobei die Schießluft und die aus dem Hohlraum 2 des Kernkastens 1 zu verdrängende Luft durch die Schlitzdüsen 9 und 10 in die Gasauffangkammern 5 und 6 und aus diesen durch die Ventile 7 und 8 hindurch ins Freie treten.

Zur Vorbereitung der Begasung des im Kernkasten 1 gebildeten Sandballens werden die (nicht gezeigte) Schießplatte gegen die Begasungsplatte 3 ausgetauscht, die Ventile 7 geschlossen und das Ventil 8 entweder auf Durchgang zur Gasleitung 11 oder in Absperrstellung zur Gasleitung 11 gebracht. Steht das Ventil 8 zur Gasleitung 11 offen, so ist das Ventil 16 zu schließen. Danach entlüftet man den Unterdurckbehälter 15 mittels der Gasförderpumpe 12 über das Ventil 17 ins Freie und hält den Unterdruck im Behälter 15 entweder bei laufender Pumpe 12 oder bei abgeschalteter Pumpe 12 durch ein Umschalten des Ventils 17 in eine Stellung, die die Leitung 11 absperrt, aufrecht.

Sodann beginnt der Begasungsvorgang in der Weise, daß man mit dem Beginn der Einleitung der Härtersubstanz in das geschlossene Gassystem vorzugsweise synchron dazu oder auch mit einem kleinen zeitlichen Vor- oder Nachlauf bei laufender Pumpe 12 und bei zur Leitung 11 hin geöffnetem Ventil 17 nun auch das bisher geschlossene Ventil 8 bzw. 16 zur Leitung 11 hin öffnet und den entlüfteten Unterdruckbehälter 15 sich spontan mit Gas füllen läßt. Dabei strömt der Gasfluß in den Behälter 15 nur aus Richtung des Kernkastens 1, und an der bodenseitigen Gasauffangkammer 6 wirkt spontan ein hoher Unterdruck, der einen wesentlichen Teil der bislang im Kernkasten 1 enthaltenen Luft absaugt und die gesamte Menge der in das System eingebrachten Härtermenge als Härtergas zu einem ersten Begasungsschritt durch den Sandballen hindurchsaugt.

Die Einleitung der Härtersubstanz erfolgt bei einer Vorrichtung gemäß Fig. 1 durch die Zufuhr eines Härtergas-Trägergasgemisches unter Druck durch die Härtergaszuführungsleitung 4 hindurch, wobei der vor der Begasungsplatte 3 gemessene Druck bei oder oberhalb von 1,5 bar liegen sollte.

Zur Vermeidung von Mißverständnissen wird darauf hingewiesen, daß sämtliche in der Beschreibung und in den Patentansprüchen angegebenen Drucke absolut angegeben sind (Druck bei vollkommenem Vakuum 0 bar; Atmosphärendruck 1 bar).

Im Falle einer Vorrichtung gemäß Fig. 2 erfolgt die Zuleitung der Härtersubstanz in flüssiger Form, wobei die Dosiereinrichtung 23 aus dem Vorratsgefäß 24 eine definierte Menge des flüssigen Härters in den heizbaren Verdampfer 25 spritzt, in dem die Härtersubstanz in die Gasform übergeht und als Härtergas der Begasungsplatte 3 zugeleitet wird.

Nachdem die gesamte zugesetzte Härtersubstanz durch den Sog des sich mit Gas, das aus dem Bereich des Kernkastens 1 stammt, füllenden Unterdruckbehälters 15 als Härtergas durch den Sandballen 1 gesaugt worden ist, und damit der erste Begasungsschritt beendet ist, setzt sich die Begasung des Sandballens durch ein Umpumpen des im System enthaltenen Gasgemisches während einer experimentell vorermittelten Dauer des Umpumpens als zweiter Begasungsschritt fort, bis der Sandballen zum gebrauchsfertigen Kern ausgehärtet ist.

Während bei der Technik des Einleitens des Härters als Härtergas-Trägergasgemisch (Fig. 1) der zweite Begasungsschritt erst bei Ende der Härtergaszuleitung einsetzt, kann es bei der Methode, den Härter flüssig einzuspritzen (Fig. 2), von Vorteil sein, das Umpumpen für den zweiten Begasungsschritt schon zu beginnen, bevor die Härtermenge vollständig eingespritzt ist, da dann das im Verdampfer 25 entstehende Härtergas mit höherem Druck der Begasungsplatte 3 zugeleitet wird.

Zum Abschluß der Begasung wird die Gasumwälzung durch Abschalten der Pumpe 12 und/oder Öffnen wenigstens eines der Ventile 7, 8, 17 beendet, der Kernkasten 1 aus der Kernschießmaschine herausgenommen und der gehärtete Sandkern aus dem Kernkasten befreit.

Die oben genannte, während des ersten Begasungsschrittes von der bodenseitigen Gasauffangkammer 6 des Kernkastens 1 wegführende Einbahnrichtung der Gasströmung in den sich füllenden Unterdruckbehälter 15 ist im Falle der Fig. 2 durch die Förderleistung der Pumpe 12 oder durch Absperren der Leitung 11 mittels des Ventils 17 bedingt und im Falle der Fig. 1 durch das Rückschlagventil 13 gesichert.

Während beider Begasungsschritte findet wegen der geschlossenen Ventile 7 weder ein Hineintreten von Härtergas in die Gasauffangkammern 5 noch ein Ansaugen von Falschluft aus den Gasauffangkammern 5 in nennenswertem Umfange statt, so daß der gesamte durch den Sandballen führende Härtergasfluß durch die Begasungsplatte 3 in den Kernkasten 1 eingelassen und über die Begasungsschlitze 10 aus dem Kernkasten 1 herausgelassen wird.

Bei Ausführung des zweiten Begasungsschrittes durch Umpumpen des Gases des gemäß der Fig. 1 und 2 geschlossenen Leitungssystems mittels der Pumpe 12 herrscht praktischerweise vor der Pumpe 12 ein Druck von 0,5 bar und hinter der Pumpe 12 ein Druck von 1,5 bar.

Nach dem Stand der Technik, soweit er die konventionelle Begasungstechnik der einmaligen Durchleitung des Härtergases durch einen Kern- oder Formkasten betrifft, ist bekannt, einen Härtergas-Trägergasstrom der Begasungsplatte in Gasimpulsen (getaktet) zuzuführen, um dem durch den Sandballen gehenden Härtergasstrom größere Verweilzeiten in dem Sandballen zur besseren Ausbreitung und zur Reaktionszeiterhöhung im Sandgefüge zu ermöglichen. Diese Verfahrensführung läßt sich ebenso bei dem Verfahren und bei den Vorrichtungen gemäß der Erfindung ausüben.

Im Falle des Einsatzes eines Härtergas-Trägergasgemisches (Fig. 1) erfolgt der Härtergaszustrom aus der Härtergasquelle in Impulsen entweder in der bekannten Weise oder, während der Unterdruckbehälter 15 noch nicht gefüllt ist, durch zeitweiliges Schließen und Öffnen eines der Ventile 8 und 16 bei nicht unterbrochenem Härtergaszustrom, womit zugleich der Vorteil verbunden ist, daß sich im Sandballen bzw. im Kernkasten 1 ein pulsweise erhöhter Härtergasdruck (höhere Härtergaskonzentration) einstellt.

Im Falle des Einsatzes eines flüssigen Härters (Fig. 2), der im Verdampfer 25 in die Gasphase übergeht, kann die gepulste Härtergaszufuhr während des ersten Begasungsschrittes bei laufender Pumpe 12 ebenfalls durch zeitweiliges Schließen und Öffnen eines der Ventile 8 und 16 erfolgen, oder man spritzt die Härterflüssigkeit in mehreren Portionen ein, was bei schon begonnener Gasumwälzung dann allerdings keine Pause der Gasdurchströmung des Sandballens zuläßt.

Wie sich bei der Entwicklung des Begasungsverfahrens gemäß der Erfindung herausgestellt hat, fordert gerade das dem ersten Kontakt des Sandballens mit dem Härtergas vorausgehende starke Absaugen der im Sandgefüge enthaltenen Luft die Geschwindigkeit und Vollständigkeit der Aushärtung des im Sandballen enthaltenen Harzbinders mit dem Härtergas als zweiter Reaktionskomponente, so daß sich die Absättigung des Binderanteils des Sandballens tatsächlich mit nahezu nur quantitativen Mengen an Härtersubstanzeneinsatz bewirken läßt, wie die weiter unten angeführten Versuchsbeispiele belegen. Mitursächlich für die Ergebnisse, die die Erfindung ermöglicht, ist außerdem der vor Beginn der Begasung vorgenommene Luftentzug aus dem Begasungsleitungssystem, so daß das Härtergas in mit Luft möglichst wenig verdünnter Konzentration zur Wirkung gelangt.

Dabei wird, soweit bisher beschrieben, der Luftentzug im wesentlichen durch die Entlüftung des Unterdruckbehälters 15 bestimmt, und ist abhängig von dessen Fassungsvermögen bzw. dessen Entlüftungsgrad. Wovon bislang ebenfalls ausgegangen worden ist, soll der Luftentzug in solchem Ausmaße vorgenommen werden, daß die entnommene Luftmenge etwa der Gasmenge entspricht, die zur Begasung des Sandballens in das System eingeleitet wird oder in ihm entsteht. Dies bedeutet, daß das System nach der Härtergaseinleitung insgesamt eine Gasmenge aufweisen müßte, die theoretisch etwa Atmosphärendruck entspricht. Die Verhältnisse liegen praktisch aber anders, da sich das Hartergas mit der in Formsand vorliegenden Kunstharzkomponente verbindet und so dem Systemgas entzogen wird, was zwangsläufig zu einem fortschreitenden Druckverlust im Leitungssystem führen muß.

Dieser Druckverlust kann, was das Kernaushärtungsergebnis nicht wesentlich beeinflussen wird, entweder hingenommen werden oder man steuert ihm dadurch entgegen, daß man die Größe oder den Entleerungsgrad des Unterdruckbehälters 15 so wählt, das der Luftentzug ein Ausmaß annimmt, das den Härtergasschwund in etwa ausgleicht. Wie die praktischen Verhältnisse auch immer liegen, verträgt es das Verfahren gemäß der Erfindung, die geschlossene Vorrichtung mit einer Gasfüllung zu betreiben, die, über alles gesehen, Normaldruck oder einem gewissen Unterdruck oder einem gewissen Überdruck entspricht. Aber selbst bei einer Gasfüllung, die, bezogen auf das Gasvolumen des Systems, Atmosphärendruck entspricht, herrschen bei laufender Gasförderpumpe 12 davon abweichende Gasdruckgebiete, nämlich, wie weiter oben schon genannt, im Bereich von etwa 1,5 bis etwa 0,5 bar.

Allzuhohe Überdrucke sollten aber vermieden werden, um sicherzustellen, daß keine wesentlichen Mengen an Härtersubstanz aus dem mehrteiligen und oben mit der Begasungsplatte 3 abzudichtenden Kernkasten 1 entweichen können.

Um die Einsatzfähigkeit der in den Figuren 1 und 2 gezeigten Vorrichtungen ohne weiteres insbesondere höheren unterschiedlichen Gasmengen, die in das Begasungssystem einzuleiten sind, anpassen zu können, lassen sich statt nur eines einzigen Unterdruckbehälters 15 mehrere solcher, parallel zueinander geschaltete, Behälter 15, denen jeweils ein Absperrventil 16 vorgeschaltet ist, vorsehen. Dann ergeben sich vielfältige Möglichkeiten, das Begasungssystem den sich ändernden Bedingungen anzupassen, wenn sich die Größe der herzustellenden Sandformkörper und/oder die Menge an einzusetzendem Härtergas (z.B. abhängig von der Menge an Harzbinder im Sandballen) von Herstellungs- zu Herstellungsserie ändern, oder wenn der Unterdruck zur Einsaugung des Härtergases für den ersten Begasungsschritt auf andere Ausgangswerte eingestellt werden soll. Denn jeder der gegebenenfalls unterschiedlich großen Behälter 15 läßt sich einzeln auswählen, oder es sind eine Auswahl von mehreren vorhandenen Behältern 15 gleichzeitig in bzw. außer Funktion zu setzen.

Schließlich sei noch eine im Erfindungsgedanken liegende Möglichkeit angegeben, die Inertgasmenge des Begasungssystems zugunsten einer höheren Härtergaskonzentration klein zu halten und ferner den Unterdurck im Kernkasten zur Unterstützung des Einlassens des Härtergases für den ersten Begasungsschritt zu unterstützen. Beide Effekte lassen sich dadurch fördern, daß man, anstatt nur den oder die Unterdruckbehälter 15 zu entlüften, auch den Bereich des Kernkastens 1 vor Beginn der Begasung jedenfalls teilweise entlüftet hat. Dies geschieht nach dem Aufsetzen der Begasungsplatte 3 ebenfalls mit der Pumpe 12 durch den Unterdruckbehälter 15 hindurch, wonach man das Ventil 8 oder das Ventil 16 schließt und den oder die Behälter 15 bis zum Entlüftungsendzustand weiter entlüftet.

Die in Fig. 4 gezeigte Anordnung (Unterdruckbehälter, Ventile und weitere Einzelheiten nicht gezeigt) stellt einen an sich nach oben offenen Formkasten 19 zur Herstellung von einfacher geformten und weniger dicken Sandformkörpern 2a dar. Der Formkasten 19 ist ebenfalls zur Verwendung in einer Kernschießmachine geeignet und wird mit einer Begasungsplatte 20 dicht geschlossen, nachdem er durch Kernschießen, oder ansonsten durch Kernstopfen oder mittels einer anderen konventionellen Technik, mit dem harzbinderhaltigen Formsand befüllt worden ist. In Anwendung der zu den Fig. 1 und 2 geschilderten Begasungstechniken wird der Sandballen so begast, daß nach Beendigung der Härtergaseinspeisung (erster Begasungsschritt) das Gasgemisch in der Weise durch den Sandkern 2a gefördert wird, daß das umgepumpte Härtergas-Trägergasgemisch über die Gas-Ringleitung 11 beispielsweise in die von der (nicht gezeigten) Härtergasquelle kommende Leitung 4 der Begasungsplatte 20 eingeleitet wird, dann den Sandkern 2a durchdringt und über Schlitzdüsen 10 im Boden des Formkastens 19 in eine oder mehrere Gasauffangleitungen 21, die den Formkasten 19 umgeben oder in ihm integriert sind, verläßt, dann in einen oder in mehrere in der Begasungsplatte 20 integrierte Kanäle 22, die mit dem oder den Gasauffangleitungen 21 ein Leitungssystem bilden, aufsteigt, und schließlich aus diesen Kanälen 22 in das Ringleitungsrohr 11 ausgeschleust und mittels der Pumpe 12 so lange der Begasungsplatte 20 wieder zurückgeführt wird, bis der Sandballen 2a zur Sandform ausgehärtet ist. Die zu Fig. 3 beschriebenen Strömungswege erlauben in besonderem Maße, mit geringen und die Konsistenz des Sandballens schonenden Drucken des umgepumpten Härtergases zu arbeiten.

### Versuchsbeispiele

Nachfolgend werden fünf Versuchsbeispiele zur Herstellung von Sandkernen mit einer Vorrichtung gemäß Fig. 1 (Beispiele 1 bis 4) und mit einer Vorrichtung gemäß Fig. 2 (Beispiel 5) angegeben.

Bei sämtlichen Versuchen wurde ein Zweikomponentenkunstharz-System verwendet, bei dem die eine Komponente im Formsand als Harzbinder eingemischt ist und die zweite Komponente das Härtergas ist. Als Reaktanten dienten (gemäß des Beta-Set-Verfahrens)
- als Harzbinder ein Phenolharz (Resol) der Dichte 1,2 g/cm³ (bei 20 °C) und einer Viskosität (bei 20 °C) von etwa 300 mPa·s;
- als Härtersubstanz Methylformiat (Ameisensäuremethylester) einer einer Dichte von 0,97 g/cm³, einer Siedetemperatur von 32 °C und eines Dampfdrucks von 640 mbar bei 20 °C; die Molmasse von Methylformiat beträgt 60,05 g/mol;
- der theoretische Verbrauch an Härter (Methylformiat) zur vollständigen Reaktion mit dem Harzbinder (Resol) beträgt 12,6 g Härter / 100 g Harzbinder.

Der Harzbinderanteil des Formsandes betrug beim Versuchsbeispiel 1 1,8 Gew.% und lag bei den Versuchsbeispielen 2 bis 5 bei 2,0 Gew.%.

Die Herstellung des Sandballens im Kernkasten erfolgte in sämtlichen Fällen durch Kernschießen unter Anwendung übereinstimmender Betriebsbedingungen.

Soweit Vergleichsversuche (Beispiele 1 bis 3) zum Stand der Technik vorgenommen worden sind, sind diese mit derselben Kernschießmaschine und mit derselben Härtergas-Trägergas-Quelle und -Zuleitungseinrichtung unter insoweit gleichen Betriebsbedingungen ausgeführt worden.
Die Vorrichtung zur Ausübung des Verfahrens gemäß der Erfindung unterscheidet sich von der Vorrichtung zur Ausübung des konventionellen Verfahrens im wesentlichen nur durch den Anschluß der Leitungen für die Kreislaufführung des Härtergases.
Das ausgeübte konventionelle Verfahren entsprach dem Standard der Begasung des Sandkernes durch einmaliges Hindurchleiten des Härtergas-Tragergasstromes durch den Kernkasten und Abziehen der aus dem Kernkasten austretenden Gase über Dach.

Beispiel 4, gemäß der Erfindung ausgeführte Aushärtung von Sandkernen mittels eines eingeleiteten Härtergas-Trägergasstromes, beruht auf einer Überprüfung der Emissionen im Abgas einer in der Serienfertigung eingesetzten Kernschießmaschine. Die Untersuchungen wurden erforderlich, da Kernschießmaschinen in Deutschland der Genehmigungspflicht nach der Vierten Verordnung zur Durchführung des Bundes-Immissionsschutzgesetztes und nach der Technischen Anleitung zur Reinhaltung der Luft unterliegen.

Beispiel 5 zeigt Betriebsdaten und -ergebnisse aus der laufenden praktischen Serienherstellung von Sandkernen durch Anwendung des Verfahrens der Einspritzung der Härtersubstanz (Methylformiat), wobei diese Betriebsweise erst nach Ausführung der Messung gemäß Beispiel 4 aufgrund einer Weiterentwicklung aufgenommen werden konnte.

### Beispiel 1

Vergleichsversuche zur Herstellung von Sandkernen aus 21 kg Formsand mit 1,8 Gew.% Harzbinder (Resol) mittels Methylformiat als Härtergas durch Verwendung eines ausgänglichen Härtergas-Trägergasgemisches mit einem vor der Begasungsplatte gemessenen Begasungsdruck von 1,5 bar.

| | konventionell | gemäß Erfindung ¹⁾ |
|---|---|---|
| Härtergaszuführungszeit (s) | 25 | 10 (erster Begasungsschritt) |
| Taktfolge der gepulsten ²⁾ Härtergaszuführung Zufuhr (s) / Wartezeit (s) | 2/2 (7 Impulse) | 1/1 (5 Impulse) |
| Wartezeit nach Abschluß der Härtergaszufuhr (s) | 25 | 40 ³⁾ (zweiter Begasungsschritt) |
| Harzbindermenge pro Kern (g) | 378 | 378 |
| Zugesetzte Härtermenge (g) | 132 | 59,2 ⁴⁾ |
| bezogen auf den Harzbinder (Gew.%) | 35 | 15 |
| Theoretischer Härterverbrauch (g) | 47,6 | 47,6 |
| Theoretisch nicht verbrauchter Härter (g) | 84 | 11,6 |

| | | |
|---|---|---|
| 1) Die Versuche beziehen sich auf 125 geschossene Kerne. | | |
| 2) Durch Unterbrechumg des Zustroms aus der Härtergasquelle. | | |
| 3) Die Wartezeit ist als Umpumpzeit zu verstehen; gemäß der Förderleistung der Pumpe (etwa 25 m³/h) und einem Gasvolumen des geschlossenen Systems von etwa 20 l wurde der Trägergas-Härtergasinhalt des geschlossenen Systems etwa 13 mal umgewälzt. | | |
| 4) Mittelwert über 125 Versuche; bestimmt durch Gewichtsverlust der Härtergasquelle. | | |

### Beispiel 2

Vergleichsversuch zur Herstellung von Sandkernen aus 1,62 kg Formsand mit 2,0 Gew.% Harzbinder (Resol) mittels Methylformiat als Härtergas durch Verwendung eines ausgänglichen Härtergas-Trägergasgemisches mit einem vor der Begasungsplatte gemessenen Begasungsdruck von 1,5 bar.

| | konventionell | gemäß Erfindung ¹⁾ |
|---|---|---|
| Härtergaszuführungszeit (s) | 12 | 6 (erster Begasungsschritt) |
| Taktfolge der gepulsten ²⁾ Härtergaszuführung Zufuhr (s) / Wartezeit (s) | 2/2 (3 Impulse) | 0,4/1,6 (3 Impulse) |
| Wartezeit nach Abschluß der Härtergaszufuhr (s) | 6 | 12 ³⁾ (zweiter Begasungsschritt) |
| Harzbindermenge pro Kern (g) | 32,4 | 32,4 |
| Zugesetzte Härtermenge (g) | 31,3 | 7,8 |
| bezogen auf den Harzanteil (Gew.%) | 96,7 | 24,0 |
| Theoretischer Härterverbrauch (g) | 3,9 | 3,9 |
| Theoretisch nicht verbrauchter Härter (g) | 27,4 | 3,9 |

| | | |
|---|---|---|
| 1) Die Versuche beziehen sich auf 4165 geschossene Kerne. | | |
| 2) Durch Unterbrechung des Zustromes aus der Härtergasquelle | | |
| 3) Die Wartezeit ist als Umpumpzeit zu verstehen; gemäß der Förderleistung der Pumpe (etwa 25 m³ /h) und einem Gasvolumen des geschlossenen Systems von etwa 20 l wurde das Trägergas-Härtergasvolumen des geschlossenen Systems etwa 4 bis 5 mal umgewälzt. | | |

### Beispiel 3

Herstellung von Probestäben von 22 mm x 22 mm x 170 mm (4 Stäbe je Kernkasten; Längserstreckung der Stäbe in Gasströmungsrichtung) aus 132,5 g Formsand mit 2,0 Gew.% Harzbinder (Resol) mittels Methylformiat als Härtergas durch Verwendung eines ausgänglichen Härtergas-Trägergasgemisches mit einem vor der Begasungsplatte gemessenen Begasungsdruck von 1,5 bar.

| | konventionell | gemäß Erfindung |
|---|---|---|
| Härtergaszuführungszeit¹⁾ (s) | 15 | 5 (erster Begasungsschritt) |
| Taktfolge ¹⁾ der gepulsten Härtergaszuführung Zufuhr (s) / Wartezeit (s) | 1/1 (8 Impulse) | 0,8/1,2 (3 Impulse) |
| Wartezeit nach Härtergaszufuhr (s) | | 10 (zweiter Begasungsschritt) |
| Biegefestigkeit nach 3 h (N/cm²); 7 Prüflinge | 12, 17, 18, 16, 16, 18, 12 | 13, 12, 13, 11, 12, 11, 13 |
| Mittelwert (N/cm²) | 15,6 | 12,1 |
| Biegefestigkeit nach 72 h (N/cm²) ; 7 Prüflinge | 13, 12, 15, 15, 13, 12, 14 | 13, 14, 13, 12, 12, 8, 14 |
| Mittelwert (N/cm²) | 13,4 | 12,3 |

| | | |
|---|---|---|
| 1) Aus den Härtergaszuführungszeiten und den Taktfolgen kann abgeschätzt werden, daß der Härtergaseinsatz bei den gemäß der Erfindung begasten Probestäben etwa ein Drittel des Härtergasverbrauchs für die konventionell begasten Probestäbe betrug. | | |

### Beispiel 4

Nach den gesetzlichen Vorschriften zur Reinhaltung der Luft ausgeführte Emissionsmessungen bei der erfindungsgemäßen Herstellung von Sandkernen aus Formsand mit 2 Gew.% Harzbinder (Resol) mittels Methylformiat als Härtergas durch Verwendung eines ausgänglichen Härtergas-Trägergasgemisches mit einem vor der Begasungsplatte gemessenen Begasungsdruck von 1,5 bar.
Die Emissionswerte wurden als Halbstundenmittelwerte bestimmt.

| Betriebsbedingungen der Kernschießmaschine: | |
|---|---|
| Nennleistung (kg/h) | 200 |
| Formsanddurchsatz (kg/h) | 132 |
| Harzbinderdurchsatz (kg/h) | 2,6 |
| Methylformiatdurchsatz (kg/h) | 0,55 |

| Emissionswerte: | |
|---|---|
| Höchster ermittelter Massenstrom (kg/h) | |
| Methylformiat | 0,069 |
| Phenol | 0,131 |
| Formaldehyd | 0,375 |

| Niedrigste/höchste ermittelte Massenkonzentration (mg/m³) | | Zulässiger Grenzwert |
|---|---|---|
| Methylformiat | 23,8 / 30,5 | 100 |
| Phenol | 0,074 / 0,080 | 20 |
| Formaldehyd | 0,14 / 0,23 | 20 |

### Beispiel 5

Herstellung von Sandkernen aus Formsand mit 2,0 Gew.% Harzbinder (Resol) durch Kernschießen und Begasen gemäß der Erfindung mit flüssig eingesetztem Methylformiat als Härter. Der Härter wurde in einer bis drei Portionen hintereinander (mit einer Verzögerungszeit von 5 oder 8 s zwischen den Portionen) während einer Zeitspanne von 30 oder 38 s eingespritzt, wobei der Umpumpkreislauf etwas verzögert zum Einspritzbeginn in Gang und etwa 15 s nach Beendigung des Einspritzvorgangs außer Gang gesetzt wurde. Die Ergebnisse beziehen sich auf jeweils eine Tagesproduktion (etwa 300 bis 350 Sandkerne) desselben Kernmodells.

Die Versuchsbeispiele 1 bis 5 zeigen folgende, die Lösung der Aufgabe der Erfindung hervorragend erfüllenden Ergebnisse.
Gemäß der Erfindung lassen sich die ausgeharteten Sandkerne bzw. Sandformkörper in derselben Arbeitsgeschwindigkeit herstellen wie beim herkömmlichen Verfahren der Begasung im einmaligen Durchgang des Härtergases durch den Sandballen. Während jedoch nach dem Stand der Technik beim Kunstparzbinder/Härter-System Phenolharz (Resol)/Methylformiat ein Härterüberschuß von 200 bis 700 % des theoretischen (stöchiometrischen) Verbrauchs erforderlich ist (Beispiele 1 und 2), ermöglicht es das Verfahren gemäß der Erfindung bei Anwendung der Technik, das Härtergas als Härtergas-Tragergasgemisch in das geschlossene System einzuleiten, mit Mengen an Härtersubstanz auszukommen, die den theoretischen Verbrauch nur mäßig übersteigen (25 bis 100 % Härterüberschuß; Versuche 1 und 2). Dementsprechend sind hohe Einsparungen an Härtersubstanz und eine Reinhaltung der Luft innerhalb der zugelassenen Emissionsgrenzwerte für die Härtersubstanz Methylformiat möglich (Beispiel 4), ohne daß es irgendwelcher Maßnahmen bedarf, das Abgas aufzufangen, zu isolieren oder zu behandeln. Wie schließlich die Ergebnisse zu dem ausgereifteren Verfahren, nämlich den Härter unmittelbar als Flüssigkeit in das geschlossene Begasungssystem einzuleiten, zeigen (Beispiel 5), läßt das Verfahren gemäß der Erfindung auch zu, den Härter stöchiometrisch oder nahezu stöchiometrisch (Versuche 1; 5, 10) oder sogar unterstöchiometrisch (Versuch 12) zur Herstellung von kunstharzgebundenen Sandformkörpern für den Metallguß einzusetzen. Die Festigkeit und Stabilität von Sandformkörpern, die nach dem neuen Verfahren gemäß der Erfindung hergestellt sind, stehen konventionell gefertigten Sandformkörpern nicht nach, wie die Biegefestigkeitswerte zu Beispiel 3 zeigen.

## Patentansprüche

1. Verfahren zur Herstellung von für den Metallguß benötigten, mit einem ausgehärteten Kunstharz gebundenen Sandformkörpern, insbesondere Sandkernen, in einer Kernformungsmaschine in zwei Herstellungsschritten, nämlich
- Ausformung des Sandformkörpers zu einem Sandballen durch Füllen eines Kernkastens (1) oder eines Formkastens mit einem aus einem Gemisch eines Kernsandes mit einem flüssigen Kunstharzbinder bestehenden Formsand, dessen Kunstharzbinderanteil mittels einer gasförmig durch den Sandballen geleiteten Härterkomponente (Härtergas) zur Aushärtung gebracht werden kann, als erstem Herstellungsschritt,
- und nachfolgender Aushärtungsreaktion des Sandballens durch dessen Begasung mit dem Härtergas im gasdicht geschlossenen System, das den Kern- oder Formkasten (1, 19) und eine an dessen Kopfseite und an dessen Bodenseite angeschlossene Gas-Ringleitung (11) mit einer Gasförderpumpe (12) umfaßt, in der Weise, daß man die Härterkomponente entweder mittels eines Trägergases oder in flüssigem Zustand in die Gas-Ringleitung (11) einschleust und mittels der Gasförderpumpe (12) als Härtergas mehrmals im Kreislauf durch den Kern- oder Formkasten (1, 19) hindurchleitet, als zweitem Herstellungsschritt,
dadurch gekennzeichnet,
- daß man vor Beginn des zweiten Herstellungsschrittes den Gasinhalt des mit Luft von Atmosphärendruck gefüllten geschlossenen Systems durch Entlüftung wenigstens eines dem Kern- oder Formkastens (1, 19) nachgeschalteten, in der Gas-Ringleitung (11) gelegenen Unterdruckbehälters (15) unter Aufrechterhaltung des Atmosphärendrucks in dem Kern- oder Formkasten (1, 19), oder wahlweise unter gleichzeitiger Vornahme einer Teilentlüftung des Kern- oder Formkastens (1, 19), um eine Gasmenge verringert, die etwa der in das geschlossene System hineinzulassenden Gasmenge an Härtergas-Trägergasgemisch bzw. der bei der vollständigen Verdampfung der in das geschlossene System flüssig eingebrachten Härterkomponente gebildeten Gasmenge entspricht,
- und daß man zur Ausführung des zweiten Herstellungsschrittes gleichzeitig oder annähernd gleichzeitig mit dem in der Nähe der Eingangsseite des Kern- oder Formkastens (1, 19) stattfindenden Einschleusen der Härterkomponente in die Gas-Ringleitung (11) des geschlossenen Systems einen an dem Kern- oder Formkasten (1, 19) durch Belüftung des Unterdruckbehälters (15) wirkenden hohen Unterdruck anlegt, der den Kern- oder Formkasten (1, 19) entlüftet, oder weiter entlüftet, und die dem System zugegebene Härterkomponente durch den Sandballen saugt, als erster Begasungsschritt, wonach die Gasfüllung des geschlossenen Systems mittels der Gasförderpumpe (12) mehrmals bis zur vervollständigten Aushärtung des Sandformkörpers durch den Sandballen gepumpt wird, als zweiter Begasungsschritt.

2. Verfahren nach Anspruch 1, dadurch gekennzeichnet, daß man zur Aushärtung des Sandballens ein Zweitkomponentenharz verwendet, dessen eine Komponente im Formsand vorgegeben ist und dessen zweite Komponente die Härtersubstanz ist.

3. Verfahren nach Anspruch 1 oder 2, dadurch gekennzeichnet, daß man die in flüssiger Form einzusetzende Härterkomponente in einen in der Gas-Ringleitung (11) gelegenen heizbaren Verdampfer (25) einspritzt, wobei gewünschtenfalls das Umpumpen der Gasfüllung des geschlossenen Systems begonnen wird, bevor der Vorgang des Einspritzens der flüssigen Härterkomponente beendet ist.

4. Verfahren nach einem der Ansprüche 1 bis 3, dadurch gekennzeichnet, daß man den ersten Begasungsschritt in mehreren Impulsen der Härtergasdurchleitung durch den Sandballen mit dazwischenliegenden Pausen einer Gasdurchströmung des Sandballens ausführt.

5. Verfahren nach einem der Ansprüche 1 bis 4, gekennzeichnet durch die Anwendung der Technik des Kernschießens zur Füllung des Kern- oder Formkastens (1, 19) mit dem Formsand bei Drucken der Schießluft von vorzugsweise bis 7 bar.

6. Vorrichtung zur Ausübung des zweiten Herstellungsschrittes (Begasung) des Verfahrens gemäß einem der Ansprüche 1 bis 5 unter Verwendung einer Begasungsplatte (3), eines Kern- oder Formkastens (1, 19), einer an der Begasungsplatte (3) und an der Bodenseite des Kern- oder Formkasten (1, 19) angeschlossenen Gas-Ringleitung (11) mit zwischengeordneter Gasförderpumpe (12), gekennzeichnet durch wenigstens einen der Gasförderpumpe (12) in der Gas-Ringleitung (11) vorgeschalteten Unterdruckbehälter (15), der nach Schließen eines ihm vorgeschalteten Absperrventils (16; 8) dann mittels der Gasförderpumpe (12) über ein der Gasförderpumpe (12) nachgeschaltetes 3/2-Wegeventil (17) ins Freie entlüftbar ist und ein Volumen aufweist, das ausreicht, eine der in das geschlossene System hineinzulassenden Härtergas-Trägergasmenge bzw. eine der bei der Verdampfung der flüssig in das System eingebrachten Härtersubstanz entstehenden Gasmenge ensprechende Gasmenge bei Aufhebung bzw. Minderung seines Unterdrucks aufzunehmen.

7. Vorrichtung nach Anspruch 6, dadurch gekennzeichnet, daß statt eines Unterdruckbehälters (15) mehrere solcher parallel zueinander geschalteter Behälter gegebenenfalls unterschiedlichen Volumens vorgesehen sind, die wahlweise einzeln oder in Kombination miteinander in Funktion zu setzen sind.

8. Vorrichtung nach Anspruch 6 oder 7 zur Begasung des Sandballens mittels eines aus einer Härtersubstanzquelle mit einem Trägergasstroms in das System einzuleitenden Härtergases, gekennzeichnet durch eine in die Gas-Ringleitung (11) einmündende Härtergaszuleitung (4), wobei die Härtergasleitung und die Gas-Ringleitung (11) ein Rückschlagventil (14; 13) aufweisen.

9. Vorrichtung nach Anspruch 6 oder 7 zur Begasung des Sandballens mittels einer in flüssiger Form in das geschlossene System einzuschleusenden Härtersubstanz, gekennzeichnet durch einen in der Gas-Ringleitung (11) der Begasungsplatte (3) vorgeschalteten, heizbaren Verdampfer (25), in den die Härtersubstanz mittels einer Dosiereinrichtung (23) eingespritzt werden kann.

10. Vorrichtung nach einem der Ansprüche 6 bis 9 zur Ausübung des Verfahrens gemäß Anspruch 5, wobei die Kernschießmaschine und der Kern-oder Formkasten (1) im Zusammenwirken miteinander wenigstens eine seitliche Gasauffangkammer (5) und eine dem Kern- oder Formkasten (1) bodenseitig zugeordnete Gasauffangkammer (6) aufweisen und die Gasauffangkammern (5, 6) über Schlitzdüsen (9, 10) in der Wand des Kern- oder Formkastens (1) mit dessen Innenraum (2) in Verbindung stehen,
gekennzeichnet durch
- ein mit jeder seitlichen Gasauffangkammer (5) zusammenwirkendes Ventil (7) zum Auslassen der Schießluft ins Freie,
- ein mit der bodenseitigen Gasauffangkammer (6) zusammenwirkendes, mit der Gas-Ringleitung (11) verbundenes 3/2-Wegeventil (8) zum Auslassen der Schießluft und zur Steuerung des Gasdurchflusses durch die Gas-Ringleitung (11),
wobei die Ventile (7, 8) einschließlich des der Gasförderpumpe (12) nachgeschalteten 3/2-Wegeventils (17) in der Weise steuerbar sind, daß die mit den Gasauffangkammern (5, 6) zusammenwirkenden Ventile (7, 8) beim Schießen des Sandkerns zum Freien hin geöffnet sind, und daß beim Begasen des Sandballens die mit den Gasauffangkammern (5, 6) zusammenwirkenden Ventile (7, 8) für einen Gasaustritt ins Freie geschlossen sind und das mit der bodenseitigen Gasauffangkammer (6) zusammenwirkende Ventil (8) und das der Gasförderpumpe (12) nachgeschaltete Ventil (17) für einen Gasdurchfluß durch die Gas-Ringleitung (11) geöffnet sind.

11. Vorrichtung nach einem der Ansprüche 6 bis 9 zur Ausübung des Verfahrens gemäß einem der Ansprüche 1 bis 5, dadurch gekennzeichnet, daß die Kernformmaschine und der Kern- oder Formkasten im Zusammenwirken miteinander wenigstens aufweisen:
- einen nach oben offenen Formkasten (19) mit Schlitzdurchlässen (10) am Boden, die zu wenigstens einem den Formkasten (19) umgebenden oder in ihm integrierten Gasleitungskanal (21) führen,
- eine den Formkasten (19) dicht abschließende Begasungsplatte (20) mit wenigstens einem integrierten Gasableitungskanal (22), wobei die Gasleitungskanäle (21, 22) miteinander kommunizieren,
- eine durch die Begasungsplatte (20) hindurchführende Gaszuleitung (4) zum Einleiten des Härtergas-Trägergasgemisches bzw. der flüssigen Härterkomponente für den ersten Begasungsschritt
- und eine den oder die Gasableitungskanäle (22) der Begasungsplatte (20) und die Gasleitung (4) verbindende Gas-Ringleitung (11) zum Umpumpen des das Härtergas enthaltenden Gasgemisches im geschlossenen Gassystem durch die Sandfüllung (2a) des Formkastens (19) hindurch.

## Claims

1. Process for producing sand moulding bodies, in particular sand cores, required for metal casting and bonded with a hardened synthetic resin, in a core moulding machine in two production steps, namely
- as a first production step, the sand moulding body is formed into a sand ball by filling a core box (1) or moulding box with a moulding sand consisting of a mixture of core sand with a liquid synthetic resin binder, whose synthetic resin portion can be brought to hardening by means of a hardener component (hardener gas) which is passed through the sand ball in a gaseous state,
- and as a second production step, a subsequent hardening reaction of the sand ball is carried out by gassing it with the hardener gas in a gas-tight sealed system comprising the core box or moulding box (1, 19) and a gas recirculating pipeline (11), which is connected to the upper and lower ends of the core box or moulding box (1, 19) and has a gas supply pump (12), such that the hardener component is passed either by means of a carrier gas or in a liquid state into the gas recirculating pipeline (11) and is recirculated as hardener gas through the core box or moulding box (1, 19) several times by means of the gas supply pump (12),
characterised in that
- before beginning the second production step, the gas content of the sealed system, which is filled with air at atmospheric pressure, is reduced by evacuating at least one vacuum container (15) disposed in the gas recirculating pipeline (11) and downstream of the core box or moulding box (1, 19) whilst maintaining the atmospheric pressure in the core box or moulding box (1, 19) or, selectively, by simultaneous partial evacuation from the core box or moulding box (1, 19) of a quantity of gas corresponding to roughly the quantity of gas to be introduced into the sealed system as a mixture of hardener gas and carrier gas or to the quantity of gas which is generated by complete evaporation of the hardener component introduced into the sealed system as a liquid,
- and in that, in order to carry out the second production step, simultaneously or approximately simultaneously with the introduction of the hardener component into the gas recirculating pipeline (11) of the sealed system effected adjacent to the inlet side of the core box or moulding box (1, 19), a high vacuum pressure is applied, which acts on the core box or moulding box (1, 19) by aeration of the vacuum container (15), evacuates or further evacuates the core box or moulding box (1, 19), and sucks the hardener component added to the system through the sand ball, as the first gassing step, whereupon the gas charge of the sealed system is recirculated several times through the sand ball by means of the gas supply pump (12) until the sand moulding core is completely hardened, as the second gassing step.

2. Process according to claim 1, characterised in that a two-component resin is used to harden the sand ball, its one component being present in the moulding sand and its second component being the hardener substance.

3. Process according to claim 1 or 2, characterised in that the hardener component which is to be supplied in liquid form is injected into a heatable evaporator (25) disposed in the gas recirculating pipeline (11), whereby, if desired, recirculation of the gas charge of the sealed system is begun before the process of injecting the liquid hardener component has been completed.

4. Process according to one of claims 1 to 3, characterised in that the first gassing step is carried out by passing the hardener gas through the sand ball in a plurality of pulses with pauses in between.

5. Process according to one of claims 1 to 4, characterised by the use of the technology of core shooting for filling the core box or moulding box (1, 19) with moulding sand by applying shooting air at a pressure of preferably up to 7 bar.

6. Device for carrying out the second production step (gassing) of the process according to one of claims 1 to 5, using a gassing plate (3), a core box or moulding box (1, 19), a gas recirculating pipeline (11) connected to the gassing plate (3) and to the base of the core box or moulding box (1, 19), with a gas supply pump (12) interposed, characterised by at least one vacuum container (15), which is disposed in the recirculating pipeline (11) upstream of the gas supply pump (12) and which, after closure of a shut-off valve (16; 8) disposed upstream of the vacuum container (15) is then ventable into the open air by means of the gas supply pump (12) via a 3/2-way valve (17) disposed downstream of the gas supply pump (12), the container (15) having a volume which is sufficient, upon elimination or reduction of its vacuum pressure, to receive a quantity of hardener gas/carrier gas to be introduced into the sealed system or to receive the quantity of gas corresponding to the quantity of gas generated by the evaporation of a hardener substance introduced as a liquid into the system.

7. Device according to claim 6, characterised in that instead of one vacuum container (15), a plurality of such containers is provided, which are connected in parallel to one another, and may have, if required, different volumes and which may be put into operation either individually or in combination.

8. Device according to claims 6 or 7 for gassing the sand ball with a hardener gas which is to be supplied to the system from a source of hardener substance by means of a stream of carrier gas, characterised by a hardener gas supply pipeline (4) opening into the gas recirculating pipeline (11), the hardener gas supply pipeline and the gas recirculating pipeline (11) being provided with a check valve (14; 13).

9. Device according to claims 6 or 7 for gassing the sand ball by means of a hardener substance which is to be supplied to the sealed system in liquid form, characterised by a heatable evaporator (25), which is disposed in the gas recirculating pipeline (11) upstream of the gassing plate (3) and into which the hardener substance can be injected by means of a metering device (23).

10. Device according to one of claims 6 to 9 for carrying out the process according to claim 5, wherein for the purpose of cooperating with one another the core shooting machine and the core box or moulding box (1) are provided with at least one lateral gas collecting chamber (5) and a gas collecting chamber (6) associated with the base of the core box or moulding box (1), and the gas collecting chambers (5, 6) communicate with the interior (2) of the core box or moulding box (1) by means of slit nozzles (9, 10) in the walls thereof,
characterised by
- a valve (7) cooperating with each lateral gas collecting chamber (5) for discharging the shooting air into the atmosphere,
- a 3/2-way valve (8) which cooperates with the gas collecting chamber (6) located at the base and connects to the gas recirculating pipeline (11) for discharging the shooting air into the atmosphere and controlling the gas flow in the gas recirculating pipeline (11),
wherein the valves (7, 8) including the 3/2-way valve (17) disposed downstream of the gas supply pump (12) are controlled in such a manner that during shooting of the sand core the valves (7, 8) cooperating with the gas collecting chambers (5, 6) are open to atmosphere, and in that during gassing of the sand ball the valves (7, 8) which cooperate with the gas collecting chambers (5, 6) are shut to prevent the escape of gas into the open air, and the valve (8) cooperating with the gas collecting chamber (6) located at the base and the valve (17) disposed downstream of the gas supply pump (12) are open for the passage of gas through the gas recirculating pipeline (11).

11. Device according to one of claims 6 to 9 for carrying out the process according to one of claims 1 to 5,
characterised in that for cooperation with one another the core shooting machine and the core box or moulding box are provided with at least :
- one upwardly open moulding box (19) having in its base, slit openings (10) which lead to at least one gas conduit (21) surrounding the moulding box (19) or integral therewith,
- a gassing plate (20) which tightly seals the moulding box (19) and is provided with at least one integral gas discharge channel (22), whereby the gas conduits (21, 22) communicate with one another,
- a gas supply pipeline (4) passing through the gassing plate (20) for introducing the mixture of hardener gas and carrier gas or liquid hardener for the first gassing step
- and a gas recirculating pipeline (11) connecting the gas discharge channel or channels (22) of the gassing plate (20) and the gas pipeline (4) for recirculation of the gas mixture containing the hardener gas in the sealed system through the sand charge (2a) of the moulding box (19).

## Revendications

1. Procédé pour fabriquer des éléments de moule en sable liés par une résine synthétique durcie, nécessaires pour la coulée des métaux, notamment des noyaux en sable, dans une machine à mouler les noyaux, selon deux étapes de fabrication, à savoir:
- un moulage de l'élément de moule en sable sous forme d'un corps en sable par remplissage d'une boîte à noyau (1) ou d'un châssis de moule avec un sable à moule constitué d'un mélange de sable à noyau avec un liant en résine synthétique liquide, dont la fraction de liant en résine synthétique peut être amenée à durcir au moyen d'un composant durcisseur (gaz durcisseur) conduit sous une forme gazeuse à travers le corps en sable, opération qui constitue la première étape de fabrication,
- et une réaction de durcissement subséquente du corps en sable par absorption, par ce dernier, du gaz durcisseur se trouvant dans le système fermé étanche au gaz, qui comprend la boîte à noyau ou le châssis de moule (1, 19) et une conduite de gaz en bouche (11) raccordée au côté supérieur et au côté inférieur de ce dernier ou cette dernière et comportant une pompe de transport de gaz (12) cette réaction ayant lieu grâce au fait qu'on introduit le composant durcisseur, soit au moyen d'un gaz porteur, soit à l'état liquide, dans la conduite de gaz en bouche (11) et qu'on le fait circuler plusieurs fois, sous forme de gaz durcisseur, à travers la boîte à noyau ou le châssis de moule (1, 19) au moyen de la pompe de transport de gaz (12), opération qui constitue la deuxième étape de fabrication,
caractérisé en ce que
- avant le début de la deuxième étape de fabrication, on réduit le contenu gazeux du système fermé rempli d'air à la pression atmosphérique, par purge d'au moins un réservoir à dépression (15) implanté dans la conduite de gaz en bouche (11) et monté en aval de la boîte à noyau ou du châssis de moule (1, 19), en maintenant la pression atmosphérique dans la boîte à noyau ou le châssis de moule (1, 19), ou, au choix, en procédant simultanément à une purge partielle de la boîte à noyau ou du châssis de moule (1, 19) et ce, d'une quantité de gaz correspondant approximativement à la quantité du mélange de gaz porteur et de gaz durcisseur à admettre dans le système fermé et/ou à la quantité de gaz formée lors de l'évaporation complète du composant durcisseur introduit à l'état liquide dans le système fermé,
- et que pour exécuter la deuxième étape de fabrication, on applique simultanément ou quasi simultanément avec l'introduction du composant durcisseur dans la conduite de gaz en boucle (11) du système fermé, qui a lieu à proximité du côté entrée de la boîte à noyau ou du châssis de moule (1, 19), une dépression élevée agissant sur la boîte à noyau ou le châssis de moule (1, 19) par aération du réservoir à dépression (15), qui purge ou continue de purger la boîte à noyau ou le châssis de moule (1, 19) et aspire le composant durcisseur, ajouté dans le système, travers le corps en sable, comme première phase d'absorption du gaz, après quoi la charge de gaz du système fermé est refoulée à plusieurs reprises, au moyen de la pompe de transport de gaz (12), à travers le corps en sable, jusqu'au durcissement complet de l'élément de moule en sable, ce qui constitue la deuxième phase d'absorption du gaz.

2. Procédé selon la revendication 1, caractérisé en ce qu'on utilise, pour le durcissement du corps en sable, une résine à deux composants, dans un composant se trouve dans le sable à moule et dont le deuxième composant constitue la substance durcisseuse.

3. Procédé selon la revendication 1 ou 2, caractérisé en ce qu'on injecte le composant durcisseur à utiliser sous forme liquide, dans un évaporateur (25) apte à être chauffé, implanté dans la conduite de gaz en boucle (11), le refoulement du gaz, qui remplit le système fermé, commençant, si on le souhaite, avant la fin de l'opération d'injection du composant durcisseur liquide.

4. Procédé selon l'une des revendications 1 à 3, caractérisé en ce que l'on exécute la première phase d'absorption du gaz en plusieurs impulsions de passage du gaz durcisseur à travers le corps en sable avec, entre ces impulsions, des pauses d'écoulement d'un gaz à travers le corps en sable.

5. Procédé selon l'une des revendications 1 à 4, caractérisé par l'application de la technique du tir de noyau pour remplir la boîte à noyau ou le châssis de moule (1, 19) avec le sable à moule, sous des pressions pneumatiques de tir atteignant de préférence 7 bars.

6. Dispositif pour la mise en oeuvre de la deuxième étape de fabrication (absorption du gaz) du procédé selon l'une des revendications 1 à 5, par utilisation d'une plaque d'absorption du gaz (3), d'une boîte à noyau ou d'un châssis de moule (1, 19), d'une conduite de gaz en boucle (11) comportant une pompe de transport de gaz intermédiaire (12) et raccordée à la plaque d'absorption du gaz (3) et au côté inférieur de la boîte à noyau ou du châssis de moule (1, 19), caractérisé par au moins un réservoir à dépression (15) monté sur la conduite de gaz en boucle (11), en amont de la pompe de transport de gaz (12), et qui, après la fermeture d'une soupape d'arrêt (16; 8) montée en amont, peut être purgé sur l'air libre au moyen de la pompe de transport de gaz (12), au travers d'une soupape de distribution à 3/2 voies (17) montée en aval de la pompe de transport de gaz (12), et dont la capacité est suffisante pour recevoir une quantité de gaz correspondant à la quantité de gaz porteur et de gaz durcisseur devant être admise dans le système fermé ou correspondant à la quantité de gaz se formant lors de l'évaporation de la substance durcisseuse introduite, à l'état liquide, dans le système, après suppression ou diminution de sa dépression.

7. Dispositif selon la revendication 6, caractérisé en ce que, à la place d'un réservoir de dépression (15), plusieurs réservoirs de ce genre, éventuellement de différentes capacités, montés en parallèle l'un sur l'autre et destinés à être mis en service, au choix, soit individuellement, soit en combinaison, sont prévus.

8. Dispositif selon la revendication 6 ou 7 pour l'absorption par le corps en sable d'un gaz durcisseur à introduire dans le système à partir d'une source de substance durcisseuse, avec un courant de gaz porteur, caractérisé par une conduite d'amenée de gaz durcisseur (4) débouchant dans la conduite de gaz en boucle (11), la conduite de gaz durcisseur et la conduite de gaz en boucle (11) comportant une soupape de non retour (14; 13).

9. Dispositif selon la revendication 6 ou 7 pour l'absorption par le corps en sable d'une substance durcisseuse à introduire à l'état liquide dans le système fermé, caractérisé par un évaporateur apte à être chauffé (25), monté en amont de la plaque d'absorption du gaz (3), dans la conduite de gaz en boucle (11), et dans lequel la substance durcisseuse peut être injectée au moyen d'un dispositif de dosage (23).

10. Dispositif selon l'une des revendications 6 à 9 pour la mise en oeuvre du procédé selon la revendication 5, dans lequel la machine à tirer les noyaux et la boîte à noyau ou le châssis de moule(1), coopérant ensemble, comportent au moins une chambre collectrice de gaz latérale (5) et une chambre collectrice de gaz (6) associée, du côté de leur fond au châssis de moule ou à la boîte à noyau, et les chambres collectrices de gaz (5, 6) sont en communication avec l'intérieur (2) du châssis de moule ou de la boîte à noyau (1) par les buses à fente (9, 10) ménagées dans leur paroi,
caractérisé par
- une soupape (7) coopérant avec chaque chambre collectrice de gaz latérale (5) pour l'échappement de l'air de tir à l'air libre,
- une soupape de distribution à 3/2 voies (8) coopérant avec la chambre collectrice de gaz côté fond (6) et relié à la conduite de gaz en boucle (11), pour laisser s'échapper l'air de tir et commander le débit de gaz à travers la conduite de gaz en boucle (11), les soupapes (7, 8), y compris la soupape de distribution à 3/2 voies (17) montée en aval de la pompe de refoulement du gaz (12), sont commandées de telle manière que les soupapes (7, 8) coopérant avec les chambres collectrices de gaz (5,6) sont ouvertes sur l'air libre lors du tir du noyau en sable et que, lors de l'absorption du gaz par le corps en sable, les soupapes (7, 8) coopérant avec les chambres collectrices de gaz (5, 6) sont fermées, en vue d'un échappement du gaz vers l'air libre et la soupape (8) coopérant avec la chambre collectrice de gaz (6) côté fond et la soupape (17) montée en aval de la pompe de transport de gaz (12) sont ouvertes en vue d'un écoulement du gaz à travers la conduite de gaz en boucle (11).

11. Dispositif selon l'une des revendications 6 à 9 pour la mise en oeuvre du procédé selon l'une des revendications 1 à 5, caractérisé en ce que la machine à mouler les noyaux et le châssis de moule ou la boîte à noyau, coopérant ensemble, comportent au moins:
- un châssis de moule (19), ouvert vers le haut, avec des passages en forme de fente (10) ménagés dans le fond, qui aboutissent dans au moins un conduit de gaz (21) qui entoure ou est intégré dans le châssis de moule (19),
- une plaque d'absorption du gaz (20) fermant de manière étanche le châssis de moule (19) et comprenant au moins un conduit de gaz intégré (22), les conduits de gaz (21, 22) étant en communication entre eux,
- une conduite d'amenée de gaz (4) passant à travers la plaque d'absorption du gaz (20) pour l'introduction du mélange de gaz porteur et de gaz durcisseur ou du composant durcisseur liquide, pour la première phase d'absorption du gaz,
- et une conduite de gaz en boucle (11) reliant le ou les conduits de gaz (22) de la plaque d'absorption du gaz (20) et la conduite de gaz (4), pour refouler le mélange gazeux contenant le gaz durcisseur, présent dans le système de gaz fermé, à travers la charge de sable (2a) remplissant le châssis de moule (19).
